# FASCICULE DE BREVET EUROPEEN

(11) **EP 1 284 322 B1**
(45) Date de publication et mention de la délivrance du brevet: **05.04.2006**
(21) Numéro de dépôt: 02291986.4
(22) Date de dépôt: 07.08.2002
(51) Int. Cl.: D21H 21/48, B41M 3/14

(54) **Composition de marquage de sécurité**
Sicherheitsmarkierungsmittel
Security marking composition

(30) Priorité: 14.08.2001 FR 0110806
(43) Date de publication de la demande: 19.02.2003
(73) Titulaire: BANQUE DE FRANCE, F-75001 Paris (FR)
(72) Inventeur: Perron, Maurice, 63407 Chamalières (FR); Dumery, Thierry, 63407 Chamalières (FR); Grimal, Jean-Michel, 63407 Chamalières (FR)
(74) Mandataire: Fruchard, Guy

(56) Documents cités:
- EP-A- 0 265 323
- US-A- 4 897 300

## Description

La présente invention concerne une composition de marquage de sécurité à cascade lumineuse.

Les compositions de marquage de sécurité comportant des éléments photoluminescents sont utilisées depuis de nombreuses années pour minimiser le risque de reproduction par des fraudeurs de documents juridiques ou de documents économiques, en particulier les billets de banque.

A ce propos, on connaît du document EP-A-265 323 une composition de marquage de sécurité comportant une matrice organique dans laquelle sont incorporés au moins un composant fluorescent et au moins un composant phosphorescent formant entre eux une cascade lumineuse, c'est-à-dire que l'un des composants a une gamme de longueurs d'ondes d'excitation qui correspond au moins partiellement avec la gamme de longueurs d'ondes de luminescence de l'autre composant. Une telle composition présente l'avantage de réaliser un véritable encodage de la lumière, le fraudeur se trouvant dans l'impossibilité, lorsqu'il soumet le document portant la composition à un rayonnement de longueur d'onde déterminée, d'établir une relation directe entre la luminescence finale observée et la longueur d'onde du rayonnement initial. La composition décrite dans ce document présente donc un avantage sensible par rapport aux compositions antérieures.

Toutefois, la lutte contre la reproduction frauduleuse de documents est une course perpétuelle entre la recherche par les producteurs de documents d'une sécurité plus grande contre la contrefaçon et la recherche par les fraudeurs de contourner les mesures de sécurité.

Selon l'invention, on propose une composition de marquage de sécurité comportant une matrice organique dans laquelle sont incorporés aux moins deux composants photoluminescents formant une cascade lumineuse, l'un au moins des composants ayant une luminescence selon une conversion remontante.

On entend par luminescence selon une conversion remontante (effet anti-Stokes ou "Up-Conversion"), une luminescence dans une gamme de longueurs d'ondes inférieures à la longueur d'onde d'excitation du composant concerné, par opposition à une luminescence selon une conversion descendante (effet Stokes) pour laquelle la luminescence est produite dans une gamme de longueurs d'ondes supérieures à la longueur d'onde d'excitation comme c'est généralement le cas pour la plupart des composants photoluminescents, en particulier les composants décrits dans le document EP 265 323. On multiplie ainsi le nombre de combinaisons réalisées par la cascade et on augmente donc la difficulté de détermination des composants entrant dans la composition.

Selon une version avantageuse de l'invention, la composition comporte en outre une cascade lumineuse dont les composants ont tous une luminescence selon une conversion descendante. Ainsi, on augmente encore la complexité des réactions de la composition et par voie de conséquence la difficulté d'analyser celle-ci.

Selon encore un aspect avantageux de l'invention, au moins l'un des composants a une luminescence selon des conversions remontante et descendante.

Selon un exemple de réalisation particulier non limitatif, la composition de marquage de sécurité selon l'invention comporte une matrice organique formée par exemple par un liant de résine acrylique, et un mélange photoluminescent représentant environ 20 % en poids de la composition, le mélange photoluminescent comportant une part de sulfure de zinc dopé à l'argent, une part de sulfure de zinc dopé au cuivre, une part de sulfure de calcium dopé à l'europium et au samarium, et une part de vanadate d'yttrium dopé au neodyme.

Dans ce mélange, le sulfure de zinc dopé à l'argent est un composant fluorescent, c'est-à-dire que sa luminescence cesse immédiatement après l'arrêt de l'excitation, et a une luminescence selon une conversion descendante, c'est-à-dire qu'il est excité par un rayonnement dans une gamme de longueurs d'ondes allant d'environ 200 nm à environ 370 nm, et émet alors une luminescence dans une première gamme de longueurs d'ondes comprise entre environ 400 nm et 500 nm. Le vanadate d'yttrium est aussi un composant fluorescent. Il est excité par un rayonnement dans une gamme de longueurs d'ondes allant d'environ 250 nm à environ 370 nm, et émet alors une luminescence dans une gamme de longueurs d'ondes comprise entre environ 800 nm et 900 nm. Le sulfure de zinc dopé à l'argent forme avec le sulfure de calcium dopé à l'europium et au samarium, une première cascade lumineuse dans laquelle le sulfure de calcium émet une luminescence selon une conversion descendante par une excitation dans une gamme de longueurs d'ondes comprise entre environ 450 nm et 580 nm et une émission dans une gamme de longueurs d'ondes comprise entre environ 600 nm et 700 nm, et le vanadate d'yttrium forme avec le sulfure de calcium une seconde cascade lumineuse dans laquelle le sulfure de calcium émet une luminescence selon une conversion remontante par une excitation dans la gamme de longueurs d'ondes recouvrant la gamme de luminescence du vanadate d'yttrium (800 à 900 nm), et une émission luminescente dans la gamme de longueurs d'ondes comprises entre 600 nm et 700 nm.

Le sulfure de zinc dopé au cuivre est un composant phosphorescent, c'est-à-dire dont l'émission luminescente se poursuit au-delà de la cessation de l'excitation, et émet une luminescence selon une conversion descendante, l'excitation étant provoquée par un rayonnement à une longueur d'onde de l'ordre de 370 nm et l'émission luminescente étant produite principalement pour une longueur d'onde de l'ordre de 500 nm. Le sulfure de zinc dopé au cuivre forme donc également une cascade lumineuse avec le sulfure de calcium dopé à l'europium et au samarium mais les deux composants de cette cascade lumineuse ont alors une luminescence selon une conversion descendante.

A la lumière de jour, la composition selon l'invention présente une couleur rose, lorsqu'elle est mise sous un rayonnement ultraviolet elle présente une couleur blanche et lorsqu'elle est maintenue dans l'obscurité après cessation du rayonnement ultraviolet elle présente une couleur vert pâle.

Bien entendu, l'invention n'est pas limitée à l'exemple de composition décrit et on peut y apporter des modifications sans sortir du cadre de l'invention tel que défini par les revendications.

En particulier, bien que dans l'exemple décrit le sulfure de calcium dopé à l'europium et au samarium ait une luminescence à la fois selon une conversion descendante et selon une conversion remontante, l'invention peut être réalisée avec une seule cascade lumineuse dont l'un des composants a une luminescence selon une conversion descendante et l'autre une luminescence selon une conversion remontante, par exemple en utilisant uniquement du vanadate d'yttrium, qui a une luminescence selon une conversion descendante et du sulfure de calcium qui n'est alors excité que dans sa conversion remontante. On réalise ainsi une cascade avec un premier composant excité dans l'ultraviolet et émettant dans l'infrarouge (le vanadate d'yttrium), et un second composant excité dans l'infrarouge et émettant dans le domaine visible (le sulfure de calcium).

La composition selon l'invention peut également être réalisée avec des oxysulfures de terre rare qui ont une luminescence selon une conversion descendante ou remontante en fonction du dopant utilisé. A titre d'exemple on peut utiliser de l'oxysulfure d'yttrium dopé à l'europium qui a une luminescence selon une conversion remontante.

Bien que la composition décrite comporte à la fois des composants fluorescents et phosphorescents, celle-ci peut également être réalisée avec des composants exclusivement fluorescents, par exemple une composition ne contenant pas de sulfure de zinc dopé au cuivre. En outre, on notera que le sulfure de calcium peut également être dopé exclusivement à l'europium ou au samarium.

## Revendications

1. Composition de marquage de sécurité comportant une matrice organique dans laquelle sont incorporés aux moins deux composants photoluminescents formant une cascade lumineuse, **caractérisée en ce qu'**au moins l'un des composants a une luminescence selon une conversion remontante.

2. Composition selon la revendication 1, **caractérisée en ce que** la cascade lumineuse comporte un premier composant excité dans l'ultraviolet et émettant dans l'infrarouge, et un second composant excité dans l'infrarouge et émettant dans le visible.

3. Composition selon la revendication 1, **caractérisée en ce qu'**elle comporte en outre une cascade lumineuse dont les composants ont tous une luminescence selon une conversion descendante.

4. Composition selon la revendication 3, **caractérisée en ce qu'**au moins l'un des composant a une luminescence selon des conversions remontante et descendante.

5. Composition selon la revendication 4, **caractérisée en ce qu'**elle comporte du sulfure de zinc dopé à l'argent mélangé à du sulfure de calcium dopé à l'europium et au samarium, ou un mélange de ces dopants, et du vanadate d'yttrium dopé au néodyme.

6. Composition selon la revendication 5, **caractérisée en ce qu'**elle comporte en outre du sulfure de zinc dopé au cuivre.

## Claims

1. A security marking composition comprising an organic matrix having at least two light-emitting components incorporated therein to form a light cascade, the composition being **characterized in that** at least one of the components luminesces by up-conversion.

2. A composition according to claim 1, **characterized in that** the light cascade comprises a first component excited in the ultraviolet and emitting in the infrared, and a second component excited in the infrared and emitting in the visible.

3. A composition according to claim 1, **characterized in that** it further comprises a light cascade in which all of the components luminesce by down-conversion.

4. A composition according to claim 3, **characterized in that** at least one of the components luminesces both by up-conversion and by down-conversion.

5. A composition according to claim 4, **characterized in that** it comprises silver-doped zinc sulfide mixed with calcium sulfide doped with europium and samarium, or with a mixture of said dopants, and yttrium vanadate doped with neodymium.

6. A composition according to claim 5, **characterized in that** it further comprises copper-doped zinc sulfide.

## Patentansprüche

1. Zusammensetzung für eine Sicherheitsmarkierung, umfassend eine organische Matrix, in der mindestens zwei photolumineszente Komponenten aufgenommen sind, die eine leuchtende Kaskade bilden, **dadurch gekennzeichnet, dass** mindestens eine der Komponenten eine Lumineszenz gemäß einer steigenden Konversion hat.

2. Zusammensetzung nach Anspruch 1, **dadurch gekennzeichnet, dass** die leuchtende Kaskade eine erste Komponente umfasst, die im Ultraviolett angeregt wird und im Infrarot emittiert, sowie eine zweite Komponente, die im Infrarot angeregt wird und im sichtbaren Licht emittiert.

3. Zusammensetzung nach Anspruch 1, **dadurch gekennzeichnet, dass** sie ferner eine leuchtende Kaskade umfasst, deren Komponenten alle eine Lumineszenz gemäß einer fallenden Konversion haben.

4. Zusammensetzung nach Anspruch 3, **dadurch gekennzeichnet, dass** mindestens eine der Komponenten eine Lumineszenz gemäß einer steigenden oder einer fallenden Konversion hat.

5. Zusammensetzung nach Anspruch 4, **dadurch gekennzeichnet, dass** sie mit Silber dotiertes Zinksulfid umfasst, das mit Kalziumsulfid vermischt ist, das mit Europium und Samarium dotiert ist, oder eine Mischung dieser Dotierungssubstanzen, sowie Yttriumvanadat, das mit Neodym dotiert ist.

6. Zusammensetzung nach Anspruch 5, **dadurch gekennzeichnet, dass** sie ferner mit Kupfer dotiertes Zinksulfid umfasst.
